# EUROPÄISCHE PATENTSCHRIFT

(11) **EP 0 527 799 B1**
(45) Veröffentlichungstag und Bekanntmachung des Hinweises auf die Patenterteilung: **04.01.1995**
(21) Anmeldenummer: 91908264.4
(22) Anmeldetag: 29.04.1991
(51) Int. Cl.: C11D 7/50, B08B 9/46

(54) **REINIGUNG VON KUNSTSTOFF-MEHRWEGGEBINDEN ODER KUNSTSTOFFBESCHICHTETEN MEHRWEGGLASGEBINDEN**
CLEANING OF RETURNABLE PLASTIC OR PLASTIC-COATED GLASS CONTAINERS
NETTOYAGE DES RECIPIENTS EN PLASTIQUE CONSIGNES OU RECIPIENTS EN VERRE CONSIGNES REVETUS DE PLASTIQUE

(30) Priorität: 08.05.1990 DE 4014747
(43) Veröffentlichungstag der Anmeldung: 24.02.1993
(73) Patentinhaber: Henkel Kommanditgesellschaft auf Aktien, 40191 Düsseldorf (DE)
(72) Erfinder: WERSHOFEN, Thomas, D-4050 Mönchengladbach 1 (DE); SCHRÖDER, Karl-Heinz, D-4000 Düsseldorf 13 (DE); FALTER, Wolfgang, B-4731 Lichtenbusch (BE)
(86) Internationale Anmeldenummer: EP9100816
(87) Internationale Veröffentlichungsnummer: WO9117236

(56) Entgegenhaltungen:
- DE-A- 2 412 219
- US-A- 4 212 758
- US-A- 4 680 060

## Beschreibung

Die Erfindung betrifft die Verwendung von organischen Lösungsmitteln zur Inhibierung der Bildung von Verfärbungen und eines Laugegeruches bei Kunststoff-Mehrweggebinden oder kunstoffbeschichteten Mehrwegglasgebinden bei der Reinigung derselben im Hauptreinigungsbad einer Flaschenwaschanlage.

Für die Verpackung von Lebensmitteln werden im Stand der Technik in neuerer Zeit häufig Kunststoffgebinde verwendet. Insbesondere im Bereich der Getränkeindustrie werden Kunststoff-Mehrwegverpackungen als Alternative zum Glas oder zur Dose verwendet. Besonders verbreitet sind Mehrwegflaschen aus Polyethylenterephthalat (PET), Polycarbonat (PC), sogenannte Multilayer-Flaschen mit einer Schichtenfolge, beispielsweise aus PET-Polyaryl-PET sowie mit einem Kunststoffilm beschichtete herkömmliche Glasflaschen. Neben den Vollkunststoffgebinden sind insbesondere die mit einem meist aus Polyurethan bestehenden Kunststoffilm beschichteten Glasflaschen für die Getränkeindustrie von großem Interesse, da das Verpackungsgewicht aufgrund der geringeren Wandstärke deutlich vermindert werden kann. Darüber hinaus können bei derartigen, mit einem Kunststoffilm beschichteten Glasflaschen bei Explosionen oder Bruch Scherben und Inhalt in dem Kunststoffmantel aufgefangen werden.

Derartige Kunststoffgebinde zeigen jedoch in der praktischen Anwendung als Mehrweggebinde Unzulänglichkeiten, die bei der Verwendung herkömmlicher Glasgebinde nicht auftreten. Insbesondere zeigt die Polymerbeschichtung ein anderes Reinigungsverhalten als herkömmliches Glas. Die vollständige Benetzung der Kunststoffoberfläche ist im Vergleich zu herkömmlichen Glasoberflächen schwieriger zu erzielen, läßt sich jedoch im allgemeinen durch Zugabe spezieller, tensidhaltiger Additive erreichen. Hierdurch wird die Polymerschicht gleichmäßiger benetzt und die nachfolgende Etikettierung erleichtert. Ebenso läßt sich die Bildung von Wasserhärtebelägen auf der Außenseite der Flasche durch Auftrocknen der Wassertropfen nahezu vollständig vermeiden.

In Praxisversuchen zeigten die Polymerschichten jedoch weitere Eigenschaften, die üblichen Glasgebinden fremd sind. Insbesondere in Abhängigkeit vom Wasseraufnahmevermögen des Polymers lagern sich Rückstände aus der Waschlauge der Flaschenreinigungsanlage in den oberflächennahen Schichten des Kunststoffs ein. Dies führt in der Praxis zu unerwünschten farblichen und geruchlichen Veränderungen der Beschichtung. In Praxisversuchen wurden häufig Flaschen mit einem typischen "Laugegeruch" und einer gelbbraunen Färbung der Polymerschicht erhalten, insbesondere nach Anwendung des hauptsächlich eingesetzten Reinigungsmittels Natronlauge.

Die Aufgabe der vorliegenden Erfindung besteht daher darin, die Bildung der Färbungen und des Laugegeruchs von vornherein zu vermeiden.

Die Lösung dieses Problems ist für die globale Einführung derartiger Kunststoffgebinde von außerordentlicher Bedeutung, da andererseits die Einsatzbereiche dieses Verpackungskonzeptes stark limitiert wären. So wäre es praktisch nicht möglich, Fremdgeschmack- und Geruch-anfällige Lebensmittel, wie Mineral-, Tafel- und stille Wässer in derartigen Kunststoffgebinden abzufüllen.

In der US-A-4 680 060 wird ein Verfahren zur Reinigung von Kunststoff-Flaschen beschrieben, wobei Schmutz sowie chemische und mikrobiologische Verunreinigungen aus diesen Flaschen mit Hilfe eines Alkohols, insbesondere Propylenglykol, entfernt werden. Die Behandlung der Kunststoff-Flaschen erfolgt entweder ausschließlich mit dem reinen Alkohol oder im Anschluß an ein Waschen der Flaschen mit einer Tensid-Lösung. Es folgt ein Spülen der Flaschen mit Wasser. Als Kunststoff-Materialien für derartige Flaschen werden insbesondere Polypropylen, Acrylnitril und Polyethylenterephthalat genannt.

Ferner betrifft die DE-A-24 12 219 ein Verfahren zur Reinigung von Gefäßen, Gebinden und Flaschen aller Art, bei welchem als Reinigungsflüssigkeit eine solche Verwendung findet, die stoffmäßig im wesentlichen mit dem Füllgut übereinstimmt. So wird beispielsweise in der Spirituosenindustrie als Reinigungsflüssigkeit ein Alkoholbrand oder ein mit Alkohol versetzter Wein eingesetzt. Bevorzugt wird reiner Alkohol oder ein Gemisch aus reinem Alkohol mit destilliertem Wasser verwendet.

Demgegenüber betrifft die vorliegende Erfindung die Verwendung wenigstens eines organischen Lösungsmittels ausgewählt aus:
(a) geradkettigen, verzweigten oder cyclischen, gesättigten oder ungesättigten einwertigen oder mehrwertigen Alkoholen mit 1 bis 10 C-Atomen,
(b) geradkettigen, verzweigten oder cyclischen, gesättigten oder ungesättigten Ketonen und Aldehyden mit 2 bis 10 C-Atomen,
(c) Alkylenalkylether der allgemeinen Formel (I) wobei
   - X: für eine Einfachbindung oder eine Methylengruppe,
   - Y: für Wasserstoff oder eine Methylgruppe,
   - R¹ und R²: jeweils unabhängig voneinander für Wasserstoff oder einen geradkettigen oder verzweigten Alkylrest mit 1 bis 4 C-Atomen und
   - n: für eine ganze Zahl im Bereich von 1 bis 6
   steht,
(d) geradkettigen, verzweigten oder cyclischen, gesättigten oder ungesättigten Estern mit 2 bis 10 C-Atomen im Carbonsäurerest und 1 bis 10 C-Atomen im Alkoholrest,
(e) symmetrischen oder unsymmetrischen Dialkylether mit jeweils geradkettigen oder verzweigten Alkylresten mit 1 bis 8 C-Atomen je Alkylrest sowie
(f) Dimethylacetal, Dimethylformamid, Dimethylacetamid, Dimethylsulfoxid, Tetramethylsulfon, N-Methylpyrrolidon und Hexamethylphosphorsäuretriamid,
zur Inhibierung der Bildung von Verfärbungen und eines Laugegeruches bei Kunststoff-Mehrweggebinden oder kunststoffbeschichteten Mehrwegglasgebinden, bei der Reinigung derselben im Hauptreinigungsbad einer Flaschenwaschanlage, das eine Kombination von an sich bekannten Komponenten von Reinigungsmitteln der Lebensmittelindustrie und Lösungsmittel enthält, wobei die Konzentration des Lösungsmittels 0,001 bis 1 Gew.-%, bezogen auf die Anwendungslösung, beträgt.

Zur Untersuchung und Ursachenfindung des Problems wurden neue und verfärbte Kunststoffflaschen analytisch mittels semiquantitativer energiedispersiver Röntgenmikroanalytik untersucht und dabei festgestellt, daß die in der Beschichtung eingelagerten Verunreinigungen eine typische Laugenzusammensetzung einer Praxislauge enthalten. So konnte Natrium aus der Natronlauge, Magnesium und Calcium aus der Wasserhärte, Silicium aus dem Glasabrieb, Chrom und Eisen aus Druckfarben von Etiketten, Kalium u.a. aus Etiketten sowie Schwefel, möglicherweise aus Melaminharzen der Beschichtung festgestellt werden. Ein signifikanter Einfluß von Eisen oder anderen maschinen- und verfahrensbedingten Parametern konnte nicht festgestellt werden.

Im Rahmen der vorliegenden Erfindung können nicht alle Lösungsmittel, wie sie beispielsweise in Ullmann's Encyklopädie der Technischen Chemie, 4. Auflage, Band 16, Seiten 279 bis 311, beschrieben sind, eingesetzt werden; erfindungsgemäß ist vielmehr ein Lösungsmittel der vorstehend definierten Auswahl erforderlich.

Es ist für den Fachmann auf dem hier vorliegenden Gebiet ohne weiteres möglich, mit Hilfe einfacher Versuche festzustellen, ob ein Lösungsmittel für den angegebenen Zweck geeignet ist oder nicht, durch einfache Nacharbeitung der Beispiele der Erfindung - siehe die Bezugsbeispiele 1.1 bis 1.5 in Kombination mit den Beispielen 1 bis 14 - und visuelle Abmusterung der Proben.

Besonders geeignet im Sinne der vorliegenden Erfindung sind organische Lösungsmittel, die mit Wasser mischbar sind.

Die erfindungsgemäß bevorzugten Alkohole sind insbesondere ausgewählt aus Methanol, Ethanol, n-Propanol, i-Propanol, n-Butanol, i-Butanol, sec-Butanol, tert-Butanol, Amylalkohol, Hexanol, 2-Ethylhexanol, Benzylalkohol, Methylbenzylalkohol, Cyclohexanol, Methylcyclohexanol, Furfurylalkohol, Tetrahydrofurfurylalkohol und Diacetonalkohol.

Bei den erfindungsgemäß einzusetzenden Ketonen sind insbesondere Aceton, Methylethylketon, Methyl-n-propylketon, Methyl-n-butylketon, Methylisobutylketon, Methyl-n-amylketon, Methylisoamylketon, Ethylamylketon, Di-n-propylketon, Diisopropylketon, Diisobutylketon, Mesityloxid, Cyclohexanon, Methylcyclohexanon, Dimethylcyclohexanon und Isophoron besonders bevorzugt.

Die erfindungsgemäß einzusetzenden Alkylenalkylether leiten sich insbesondere von Ethylenglycol und/oder Propylenglycol ab. Hierbei sind von gleichrangiger Bedeutung Produkte, die ausschließlich Ethylenglycol-Einheiten enthalten, ebenso wie Produkte, die ausschließlich Propylenglycoleinheiten enthalten sowie Produkte, die gemischte Ethylenglycol- und Propylenglycoleinheiten enthalten. Bevorzugt im Sinne der Erfindung sind jedoch Ethylenglycol und/oder Propylenglycol selbst.

Die erfindungsgemäß einsetzbaren Ester sind vorzugsweise ausgewählt aus Methylformiat, Ethylformiat, n-Butylformiat, i-Butylformiat, Methylacetat, Ethylacetat, n-Propylacetat, i-Propylacetat, n-Butylacetat, i-Butylacetat, sec-Butylacetat, n-Amylacetat, i-Amylacetat, Hexylacetat, Cyclohexylacetat, Benzylacetat, Propionsäureester, Ethylacetat, Butylacetat, Glycolsäurebutylester, Methylglycolacetat, Ethylglycolacetat, Butylglycolacetat, Ethyldiglycolacetat, Butyldiglycolacetat, 3-Methoxy-n-butylacetat, Ethylencarbonat, Propylencarbonat und Butyrolacton.

Darüber hinaus sind die sonstigen Lösungsmittel ausgewählt aus Dimethylacetal, Dimethylformamid, Dimethylacetamid, Dimethylsulfoxid, Tetramethylsulfon, N-Methylpyrrolidon und Hexamethylphosphorsäuretriamid besonders bevorzugt.

Selbstverständlich ist es erfindungsgemäß auch möglich, mehrere der genannten Lösungsmittel miteinander zu kombinieren.

Im Sinne der Erfindung werden die organischen Lösungsmittel im Hauptreinigungsbad einer Flaschenwaschanlage eingesetzt, wobei dieses Bad zusätzlich eine Kombination von an sich bekannten Komponenten von Reinigungsmitteln der Lebensmittelindustrie enthält.

Hiervon sind insbesondere Komponenten von Reinigungsmitteln der Lebensmittelindustrie umfaßt, die ausgewählt sind aus schmutzaufschließenden Komponenten, insbesondere Alkalimetallhydroxid, Komplexierungsmitteln, oberflächenaktiven Substanzen, Korrosionsschutzmitteln, Sequestrierungsmitteln, Antischaummitteln, Antistaubmitteln, Duftstoffen, Stellmitteln, Indikatoren und Enzymen. Diese sind beispielsweise aus Ullmann's Encyklopädie der technischen Chemie, 4. Auflage, Band 20, Seiten 153 bis 155 bekannt. Üblicherweise werden Mehrwegglasflaschen in der Lebensmittelindustrie in einer Flaschenreinigungsanlage mit einer verdünnten Natronlauge gereinigt, die neben 1,5 bis 2,5 Gew.-% Natriumhydroxid als schmutzaufschließende Komponente insbesondere 0,2 Gew.-% der übrigen Komponenten enthält.

Bei der Reinigung von kunststoffbeschichteten Glasflaschen wird eine Temperatur von 85 bis 95 °C angestrebt. Bei der Reinigung von Kunststoffflaschen auf der Basis von Polyethylenterephthalat ist jedoch im allgemeinen eine Temperatur von maximal 58 °C einzuhalten. Die zu wählende Temperatur des Reinigungsbades hängt somit primär von dem zu reinigenden Kunststoffmaterial ab.

Dementsprechend besteht eine besondere Ausführungsform der vorliegenden Erfindung darin, daß die Siedepunkte der Lösungsmittel größer sind als die übliche Anwendungstemperatur im Hauptreinigungsbad der Flaschenreinigungsanlage. Dies hat den Vorteil, daß möglichst wenig Lösungsmittel aus dem System entweicht.

Da die Lösungsmittel im Hauptreinigungsbad der Flaschenreinigungsanlage eingesetzt werden, ist es bevorzugt, daß die Siedepunkte der Lösungsmittel mehr als 58 °C - im Falle von Polyethylenterephthalat-Material - bzw. mehr als 95 °C - im Falle von kunststoffbeschichteten Glasflaschen - betragen.

Die Einsatzkonzentration der Lösungsmittel im Hauptreinigungsbad, bezogen auf die Anwendungslösung, liegt im Bereich von 0,001 bis 1 Gew.-%. Anwendungslösung in diesem Falle bedeutet das Hauptreinigungsbad der Flaschenreinigungsanlage.

In einer bevorzugten Ausführungsform der vorliegenden Erfindung beträgt die Konzentration der Lösungsmittel 0,01 bis 0,02 Gew.-%, bezogen auf die Anwendungslösung.

Bevorzugte Kunststoffgebinde im Sinne der vorliegenden Erfindung sind Kunststoff-Mehrwegflaschen oder kunststoffbeschichtete Mehrweg-Glasflaschen.

In Praxisversuchen zeigte sich, daß mit zunehmender organischer Belastung der Waschlauge die Problematik der Verfärbungen zunimmt. Dabei scheint es sich um ein rein physikalisches adsorptives Problem zu handeln.

Eine zunehmende Belastung der Waschlaugen mit organischen Verbindungen erniedrigt die Oberflächenspannung und erleichtert damit die Penetration in das Polymer. Durch die Eigenschaft, insbesondere der Polyurethanschicht, etwa 2 Gew.-% des Eigengewichtes an Flüssigkeit aufzunehmen, gelangen die organischen Verschmutzungen in das Polymer, können aber nicht hinreichend ausgespült werden und verbleiben beim langsamen Ausdunsten des Wassers zurück.

Oberflächenpolaritäten scheinen nach ersten Erkenntnissen keinen signifikanten Einfluß auf dieses Problem zu haben.

Bei anderen Kunststoffmaterialien wie beispielsweise Polyethylenterephthalat und Polycarbonat, die eine deutlich geringere Feuchtigkeitsaufnahme besitzen, zeigte sich das Phänomen der gelb-braunen Verfärbungen, nur in abgeschwächter Form. Prinzipiell ist aber dieses Phänomen auch bei diesen Kunststoffen identisch und unterstützt die These, daß es sich um ein physikalisches Diffusionsproblem handelt. Ursächlich für die Verfärbungen scheinen somit weder Oxidations- noch Säure-Base-Reaktionen, sondern eine Akkumulation organischer und anorganischer Materialien über die Feuchtigkeitsaufnahme in der Polymerschicht. Zum beobachteten Effekt tragen additiv bei:
Leim, Etiketten, Wirkstoffe, Getränkereste, Verunreinigungen, erhöhte Schichtdicken des Polymers und erhöhte Temperaturen, sowohl bei der Behandlung als auch beim Tempern der Polymerschicht während des Herstellungsprozesses.

Die nachfolgenden Versuchsergebnisse zeigen, daß sich das beobachtete Phänomen der Braunfärbung durch Oxidation der organischen Verunreinigungen nur zum Teil und durch die erfindungsgemäß verwendeten Lösungsmittel vollständig kompensieren läßt.

### Beispiele:

### Vergleichsbeispiel 1 (nicht erfindungsgemäße Reinigungslösung)

Standardisierte Musterstreifen einer Polyurethan-Beschichtung einer handelsüblichen Mehrwegglasflasche wurden angefertigt und diese unter den nachfolgenden Versuchsbedingungen untersucht. Bei Einwirkung von entionisiertem Wasser bei einer Temperatur von 90 °C im Verlauf von 24 h wurden die nachfolgenden Ergebnisse erhalten.

### Vergleichsbeispiel 1.1

Entsprechend Vergleichsbeispiel 1 wurde bei der Einwirkung von Wasser keine Verfärbung der Beschichtung beobachtet.

### Vergleichsbeispiel 1.2

Entsprechend Vergleichsbeispiel 1 wurde unter Einwirkung einer 2 Gew.-%-igen Natronlauge eine hellgelbe-farblose Beschichtung erhalten.

### Vergleichsbeispiel 1.3

Entsprechend dem Vergleichsbeispiel 1 wurde unter Einwirkung einer 2 Gew.-%igen Natronlauge, die 0,2 Gew.-% eines üblichen Reinigungsmitteladditives auf der Basis von Phosphorsäure, Phosphonsäuren und alkoxylierten Fettalkoholen enthielt, eine hellgelbe-gelbe Beschichtung erhalten.

### Vergleichsbeispiel 1.4

Entsprechend Vergleichsbeispiel 1 wurde unter Verwendung der Lösung gemäß Vergleichsbeispiel 1.3 unter zusätzlicher Verwendung von 0,5 % Caseinleim eine gelb-gelbbraune Beschichtung erhalten.

### Vergleichsbeispiel 1.5

Entsprechend dem Vergleichsbeispiel 1 wurde unter Verwendung einer Praxislauge aus einer Brauerei, die Aluminiumsalze enthielt, eine braune Beschichtung erhalten.

Es wurde festgestellt, daß die Verfärbungen der Vergleichsbeispiele 1.2 bis 1.5 mit zunehmender Standzeit an der Luft etwas verblassen.

Die gemäß Vergleichsbeispiel 1.4 gelbbraun verfärbten Polymerplättchen wurden im Verlauf von 60 h der nachfolgenden Behandlung unterworfen, wobei eine Blindprobe an der Luft bei Raumtemperatur eine hellbraune Beschichtung ergab.

### Vergleichsbeispiel 2.1 (nicht erfindungsgemäße UV-Bestrahlung)

Auch nach der Einwirkung von UV-Licht in Wasser bei Raumtemperatur wurde eine hellgelbe-gelbe Beschichtung beobachtet.

### Vergleichsbeispiel 2.2 (nicht erfindungsgemäße Oxidation mit H₂O₂)

Eine chemische Oxidation mit einer etwa 10 %-igen Wasserstoffperoxidlösung bei Raumtemperatur führte nur zu einer geringen Aufhellung der Beschichtung. Es wurde eine hellgelbe Beschichtung erhalten.

### Vergleichsbeispiel 2.3 (nicht erfindungsgemäße Wärmebehandlung)

Eine thermische Behandlung des Polymerplättchens bei einer Temperatur von 90 °C ergab lediglich eine hellgelb-gelbe Beschichtung.

### Vergleichsbeispiel 2.4 (nicht erfindungsgemäße Säurebehandlung)

Eine Säurebehandlung in einer 5 Gew. -%igen Säure eines Gemisches aus gleichen Teilen Essigsäure und Citronensäure ergab lediglich eine leichte Aufhellung der Beschichtung. Es wurde eine hellgelb-gelbe Beschichtung erhalten.

Die nachfolgenden Versuche wurden mit den schon vorab beschriebenen Polyurethan-Musterplättchen durchgeführt, die mit Hilfe einer standardisierten Vorbehandlung intensiv gelb-braun gefärbt wurden. Typische Einsatzbedindungen der Praxis zur Reinigung von Mehrwegflaschen wurden simuliert. Zu einer 2 Gew.-%igen Natriumhydroxidlösung wurden 0,2 % eines üblichen Reinigungsmitteladditives auf der Basis kurzkettiger organischer Säuren, insbesondere Gluconsäure, sowie Phosphonate gegeben und die gefärbten Musterstreifen 5 min bei 90 °C behandelt. Zusätzlich wurden zu den 0,2 % des Reinigungsmitteladditivs noch 0,01 bis 0,05 Gew.-% (entsprechend 5 bis 20 %, jeweils bezogen auf das Reinigungsmitteladditiv) in den nachfolgenden Beispielen die erfindungsgemäß verwendeten Lösungsmittel zur Aufhellung der Beschichtungen in die Lösung eingebracht.

### Beispiel 1

Unter Verwendung von 20 % Monobutylglycol wurde eine Aufhellung der Beschichtung festgestellt. Die Beschichtung wurde als gelb-braun bewertet.

### Beispiel 2

Unter Verwendung von 5 Gew.-% Ethylenglycol konnte eine Aufhellung der Beschichtung bis auf hell-gelb, fast-farblos erhalten werden.

### Beispiel 3

Unter Verwendung von 10 Gew.-% Ethylenglycol konnte eine Aufhellung der Beschichtung bis auf farblos, klar erhalten werden.

### Beispiel 4

Unter Verwendung von 5 Gew.-% Propylenglycol konnte eine Aufhellung der Beschichtung bis auf hell-gelb, fast farblos erhalten werden.

### Beispiel 5

Unter Verwendung von 10 Gew.-% Propylenglycol konnte eine Aufhellung der Beschichtung bis auf hell-gelb, fast farblos erhalten werden.

### Beispiel 6

Unter Verwendung von 10 Gew.-% Aceton konnte eine Aufhellung der Beschichtung bis auf farblos, klar erhalten werden.

### Beispiel 7

Unter Verwendung von 10 % i-Propanol konnte auf Aufhellung der Beschichtung bis auf einen gelben Farbton erhalten werden.

### Beispiel 8

Unter Verwendung von 10 Gew.-% Methyl-tert-butylether konnte eine Aufhellung der Beschichtung bis auf gelb-braun erhalten werden.

### Beispiel 9

Unter Verwendung von 10 Gew.-% Butyraldehyd konnte eine Aufhellung der Beschichtung bis auf hellgelb erhalten werden.

### Beispiel 10

Unter Verwendung von 5 Gew.-% 1,2-Butandiol konnte eine gelb-braune Beschichtung erhalten werden.

### Beispiel 11

Unter Verwendung von 10 Gew.-% Methylethylketon konnte eine Aufhellung der Beschichtung nach gelb-braun erhalten werden.

### Beispiel 12

Unter Verwendung von 10 Gew.-% Ethylacetat konnte eine Aufhellung der Beschichtung nach hellgelb erhalten werden.

### Beispiel 13

Unter Verwendung von 10 Gew.-% Butylacetat konnte eine Aufhellung der Beschichtung nach gelb erhalten werden.

### Beispiel 14

Unter Verwendung von 5 Gew.-% Acetessigester konnte eine Aufhellung der Beschichtung nach gelb-braun erhalten werden.

### Vergleichsbeispiel 3

Unter Verwendung von 20 Gew.-% eines handelsüblichen Standardentschäumers der Lebensmittelindustrie auf der Basis eines alkoxylierten Fettalkohols, der quartäre Ammoniumverbindungen enthält, wurde eine Verfärbung der Beschichtung nach Citronengelb beobachtet. Die Beschichtung trübte sich vollständig ein. Das Material verlor seine Form und ist damit für die Praxis unbrauchbar.

## Patentansprüche

1. Verwendung wenigstens eines organischen Lösungsmittels, ausge wählt aus:
(a) geradkettigen, verzweigten oder cyclischen, gesättigten oder ungesättigten, einwertigen oder mehrwertigen Alkoholen mit 1 bis 10 C-Atomen,
(b) geradkettigen, verzweigten oder cyclischen, gesättigten oder ungesättigten Ketonen und Aldehyden mit 2 bis 10 C-Atomen,
(c) Alkylenalkylethern der allgemeinen Formel (I) wobei
X für eine Einfachbindung oder eine Methylengruppe,
Y für Wasserstoff oder eine Methylgruppe,
R¹ und R² jeweils unabhängig voneinander für Wasserstoff oder einen geradkettigen oder verzweigten Alkylrest mit 1 bis 4 C-Atomen und
n für eine ganze Zahl im Bereich von 1 bis 6
steht,
(d) geradkettigen, verzweigten oder cyclischen, gesättigten oder ungesättigten Estern mit 2 bis 10 C-Atomen im Carbonsäurerest und 1 bis 10 C-Atomen im Alkoholrest,
(e) symmetrischen oder unsymmetrischen Dialkylethern mit jeweils geradkettigen oder verzweigten Alkylresten mit 1 bis 8 C-Atomen je Alkylrest sowie
(f) Dimethylacetal, Dimethylformamid, Dimethylacetamid, Dimethylsulfoxid, Tetramethylsulfon, N-Methylpyrrolidon und Hexamethylphosphorsäuretriamid,
zur Inhibierung der Bildung von Verfärbungen und eines Laugegeruches bei Kunststoff-Mehrweggebinden oder kunststoffbeschichteten Mehrwegglasgebinden, bei der Reinigung derselben im Hauptreinigungsbad einer Flaschenwaschanlage, das eine Kombination von an sich bekannten Komponenten von Reinigungsmitteln der Lebensmittelindustrie und Lösungsmittel enthält, wobei die Konzentration des Lösungsmittels 0,001 bis 1 Gew.-%, bezogen auf die Anwendungslösung, beträgt.

2. Verwendung nach Anspruch 1, dadurch gekennzeichnet, daß man als Gebinde Kunststoff-Mehrwegflaschen oder kunststoffbeschichtete Mehrwegglasflaschen behandelt.

3. Verwendung nach Anspruch 1 oder 2, dadurch gekennzeichnet, daß die an sich bekannten Komponenten von Reinigungsmitteln der Lebensmittelindustrie ausgewählt sind aus schmutzaufschließenden Komponenten, insbesondere Alkalimetallhydroxid, Komplexierungsmitteln, oberflächenaktiven Substanzen, Korrosionsschutzmitteln, Sequestrierungsmitteln, Antischaummitteln, Antistaubmitteln, Duftstoffen, Stellmitteln, Indikatoren und Enzymen.

4. Verwendung nach einem oder mehreren der Ansprüche 1 bis 3, dadurch gekennzeichnet, daß die Siedepunkte der Lösungsmittel größer sind als die übliche Anwendungstemperatur im Hauptreinigungsbad der Flaschenreinigungsanlage.

5. Verwendung nach einem oder mehreren der Ansprüche 1 bis 4, dadurch gekennzeichnet, daß die Konzentration der Lösungsmittel 0,01 bis 0,02 Gew.-%, bezogen auf die Anwendungslösung, beträgt.

## Claims

1. The use of at least one organic solvent selected from
(a) straight-chain, branched or cyclic, saturated or unsaturated monohydric or polyhydric alcohols containing 1 to 10 carbon atoms,
(b) straight-chain, branched or cyclic, saturated or unsaturated ketones and aldehydes containing 2 to 10 carbon atoms,
(c) alkylene alkyl ethers corresponding to general formula (I) in which
X is a single bond or a methylene group,
Y is hydrogen or a methyl group,
R¹ and R² independently of one another represent hydrogen or a straight-chain or branched alkyl radical containing 1 to 4 carbon atoms and
n is an integer of 1 to 6,
(d) straight-chain, branched or cyclic, saturated or unsaturated esters containing 2 to 10 carbon atoms in the carboxylic acid component and 1 to 10 carbon atoms in the alcohol component,
(e) symmetrical or asymmetrical dialkyl ethers containing straight-chain or branched alkyl radicals with 1 to 8 carbon atoms per alkyl radical and
(f) dimethyl acetal, dimethyl formamide, dimethyl acetamide, dimethyl sulfoxide, tetramethyl sulfone, N-methyl pyrrolidone and hexamethyl phosphoric acid triamide,
for inhibiting the formation of discoloration and an alkali odour in returnable plastic containers or returnable plastic-coated glass containers during the cleaning thereof in the main wash bath of a bottle washing machine which contains a combination of components known per se of cleaning preparations for the food industry and solvent, the concentration of the solvent being from 0.001 to 1% by weight, based on the in-use solution.

2. The use claimed in claim 1, characterized in that the containers are returnable plastic bottles or returnable plastic-coated glass bottles.

3. The use claimed in claim 1 or 2, characterized in that the components known per se of cleaning preparations for the food industry are selected from soil-digesting components, more particularly alkali metal hydroxide, complexing agents, surfactants, corrosion inhibitors, sequestering agents, foam inhibitors, anti-dust agents, fragrances, diluents, indicators and enzymes.

4. The use claimed in one or more of claims 1 to 3, characterized in that the boiling points of the solvents are higher than the temperature typically prevailing in the main wash bath of the bottle washing machine.

5. The use claimed in one or more of claims 1 to 4, characterized in that the concentration of the solvents is from 0.01 to 0.02% by weight, based on the in-use solution.

## Revendications

1. utilisation d'au moins un solvant organique choisi parmi :
a) les alcools à chaîne droite, ramifiés ou cycliques, saturés ou non saturés, univalents ou plurivalents, ayant de 1 à 10 atomes de carbone.
b) les cétones et les aldéhydes à chaîne droite, ramifiés ou cycliques, saturés ou non saturés, ayant de 2 à 10 atomes de carbone.
c) les éthers d'alcoylène-alcoyle de formule générale I dans laquelle;
X représente une liaison simple ou un groupe méthylène.
Y représente de l'hydrogène ou un radical méthyle.
R¹ et R² respectivement indépendamment l'un de l'autre, représentent de l'hydrogène, ou un radical alcoyle à chaîne droite ou ramifié, ayant de 1 à 4 atomes de carbone
et n représente un nombre entier dans la gamme de 1 à 6.
d) les esters à chaîne droite, ramifiés ou cycliques ayant de 2 à 10 atomes de carbone dans le radical d'acide carboxylique et de 1 à 10 atomes de carbone dans le radical alcool.
e) les dialcoyléthers symétriques ou asymétriques avec respectivement des radicaux alcoyle à chaîne droite ou ramifiés ayant de 1 à 8 atomes de carbone par radical alcoyle.
f) le diméthylacétal, le diméthylformamide, le diméthylacétamide, le diméthylsulfoxyde, la tétraméthylsulfone, la N-méthylpyrrolidone et l'hexaméthylphosphorotriamide,
pour l'inhibition de la formation de colorations et d'une odeur de lessive sur les récipients recyclables en matière plastique ou les récipient en verre recyclables revêtus de matière plastique au cours du nettoyage de ceux-ci dans un bain de nettoyage principal d'une installation de lavage des bouteilles, qui renferme une combinaison de composants connus en soi d'agents de nettoyage de l'industrie alimentaire et de solvants, dans laquelle la concentration du solvant va de 0,001 à 1 % en poids rapporté à la solution d'utilisation.

2. Utilisation selon la revendication 1, caractérisée en ce que l'on traite comme récipients des bouteilles recyclables en matière plastique ou des bouteilles en verre recyclables revêtues de matière plastique.

3. Utilisation selon la revendication 1 ou 2, caractérisée en ce que les composants d'agent de nettoyage, connus en soi, sont choisis parmi les composants qui désagrègent la saleté, en particulier les hydroxydes de métal alcalin, les agents complexants, les substances tensioactives, les agents de protection contre la corrosion, les agents de séquestration, les agents anti-mousse, les agents anti-poussière, les substances aromatisantes, les agents de fixation, les indicateurs et les enzymes.

4. Utilisation selon l'une ou plusieurs des revendications 1 à 3, caractérisée en ce que les points d'ébullition des solvants sont plus grands que la température d'application usuelle dans le bain de nettoyage principal de l'installation de nettoyage.

5. Utilisation selon l'une ou plusieurs des revendications 1 à 4, caractérisée en ce que la concentration en solvant va de 0,01 à 0,2 % en poids rapporté à la solution d'application.
